# EUROPÄISCHE PATENTSCHRIFT

(11) **EP 2 274 176 B1**
(45) Veröffentlichungstag und Bekanntmachung des Hinweises auf die Patenterteilung: **10.07.2013**
(21) Anmeldenummer: 09742101.0
(22) Anmeldetag: 06.05.2009
(51) Int. Cl.: B44C 5/04, B32B 21/04, B27N 3/00

(54) **HOLZWERKSTOFFPLATTE MIT EINER HOCHGLÄNZENDEN LAMINATBESCHICHTUNG UND VERFAHREN ZUR HERSTELLUNG EINER SOLCHEN HOLZWERKSTOFFPLATTE**
DERIVED TIMBER PLATE PROVIDED WITH A HIGH-GLOSS LAMINATE COATING, AND METHOD FOR PRODUCING SUCH A DERIVED TIMBER PLATE
PANNEAU EN BOIS RECONSTITUÉ COMPORTANT UN REVÊTEMENT LAMINÉ BRILLANT ET PROCÉDÉ DE FABRICATION D'UN TEL PANNEAU

(30) Priorität: 06.05.2008 DE 102008022403
(43) Veröffentlichungstag der Anmeldung: 19.01.2011
(73) Patentinhaber: Fritz Egger GmbH & Co. OG, 3105 Unterradlberg (AT)
(72) Erfinder: ARTHOLD, Andreas, A-6382 Kirchdorf in Tirol (AT)
(74) Vertreter: Cohausz & Florack
(86) Internationale Anmeldenummer: PCT/EP2009/055498
(87) Internationale Veröffentlichungsnummer: WO 2009/135883

(56) Entgegenhaltungen:
- EP-A- 1 820 640
- WO-A-01/64408
- DE-A1- 19 949 625
- DE-A1-102005 021 156
- DE-B- 1 198 540
- DE-B- 1 260 759
- DE-B1- 2 006 781
- DE-C- 490 530
- US-A1- 2003 165 669

## Beschreibung

Die Erfindung betrifft ein Verfahren zur Herstellung einer eine hochglänzende Laminatbeschichtung aufweisenden Holzwerkstoffplatte, bei dem zumindest eine ebene Breitoberfläche einer Spanplatte vor dem Aufbringen der Laminatbeschichtung geschliffen wird, sowie eine Spanplatte, die mit einer hochglänzenden Laminatbeschichtung versehen ist.

Für die Beschichtung von Holzwerkstoffen stehen unterschiedlichste Verfahren zur Verfügung. Im Bereich des Möbel- und Innenausbaues ist neben der Flüssigbeschichtung mit Farben und Lacken, der Folienkaschierung und der Pulverbeschichtung die Beschichtung mit Laminaten üblich.

Bezüglich der Laminatbeschichtung sind wiederum unterschiedliche Verfahren bekannt. Diese Verfahren verwenden in der Regel mehrere mit Kunstharz, üblicherweise mit Melaminharz, Melamin-Harnstoffharz oder Phenolharz imprägnierte Papierlagen. Die Papierlagen können dabei in ihrer Farbe frei gestaltet und mit beliebigen Dekoren wie Holzdekoren oder Fantasiedekoren bedruckt sein. Bei erhöhtem Druck und Temperatur werden diese Papierlagen dann entweder direkt (Direct Pressure Laminate (DPL)) oder erst nach deren Verarbeitung zu einem so genannten Schichtstoff mit der Holzwerkstoffplatte verpresst (High Pressure Laminate (HPL) oder Continous Pressure Laminate (CPL)).

Zur Verbesserung der Verschleißfestigkeit der Laminatbeschichtung kann gegebenenfalls ein Overlaypapier, das zusätzlich mit Hartpartikeln, beispielsweise mit Korundpartikeln ausgerüstet sein kann, vorgesehen werden. Durch den Einsatz von Schichtstoffen lassen sich Holzwerkstoffplatten mit sehr widerstandsfähigen Oberflächen erzielen. Diese Art der Laminatbeschichtung ist jedoch aufgrund der beiden notwendigen Pressschritte aufwendiger als die Direktbeschichtung (DPL-Technologie) und verursacht dementsprechend höhere Kosten. Für die meisten Anwendungsbereiche von Holzwerkstoffen, die im Möbel und Innenausbau verwendet werden, sind Platten die nach dem Verfahren der Direktbeschichtung veredelt sind, ausreichend verschleißfest. Es werden dafür in der Regel mit Melaminharz imprägnierte Papiere herangezogen.

Schichtstoffe und Beschichtungen nach der DPL-Technologie werden üblicherweise taktweise mit Ein- und Mehretagenpressen oder kontinuierlich mit Doppelbandpressen hergestellt. Gattungsbildend für die vorliegende Erfindung ist die DE 2006781.

Hochglanzoberflächen erfreuen sich in letzter Zeit im Bereich des Möbel- und Innenausbaues zunehmender Beliebtheit.

Um besonders hoch glänzende Laminatbeschichtungen zu erzielen, ist es bislang erforderlich, nach dem Pressen Rückzukühlen. Das bedeutet, dass nach dem eigentlichen Pressschritt bei hohem Druck und hoher Temperatur ein rasches Absenken der Temperatur - unter Beibehaltung des Pressdruckes - erforderlich ist. Ferner sind dafür hochglänzende Pressbleche oder entsprechende Zulagen erforderlich. Dies setzt verständlicher Weise speziell dafür ausgelegte Pressvorrichtungen voraus und ist zudem nur unter hohem Energieaufwand möglich. Um die besonders hochwertigen Oberflächen der Pressbleche bzw. Zulagen nicht zu verschmutzen, sind Reinraumbedingungen zu erfüllen. Dementsprechend muss auch die Handhabung der verschiedenen Presswerkzeuge bei größter Reinlichkeit erfolgen. Fingerabdrücke oder Staubkörner auf den Oberflächen der Pressbleche bzw. Zulagen können in kürzester Zeit zu Laminatbeschichtungen führen, die nicht die an eine 1. Wahl gestellten Anforderungen erfüllen oder gar als Ausschuss unverkäuflich sind.

Glanz ist eine optische Eigenschaft von Licht reflektierenden Oberflächen. Physikalisch ist Glanz definiert als der Quotient aus dem gerichtet und dem diffus reflektierten Anteil der auf eine Oberfläche fallenden Lichtmenge. Er kann quantitativ mit Glanzmessgeräten bestimmt werden; Einzelheiten hierzu sind in den Normen DIN 67530 bzw. ISO 2813 angegeben. Für direkt beschichtete Platten ist die Ermittlung des Glanzgrades in der EN 14323 (aktuelle Ausgabe 2004-06-01) festgelegt. Danach ist der Glanzgrad mit einem so genannten Reflektometer gemäß ISO 2813 zu ermitteln. Das Prinzip des Reflektometers beruht auf der Messung der gerichteten Reflexion. Dazu wird die Intensität des reflektierten Lichtes in einem schmalen Band des Reflexionswinkels gemessen. Die Messergebnisse werden dabei nicht auf die eingestrahlte Lichtmenge bezogen, sondern auf einen schwarzen, polierten Glasstandard mit definiertem Brechungsindex (1,567). Für diesen Standard wird der Messwert = 100 Glanzeinheiten (GE oder Glanzgradpunkte) gesetzt. Es gibt Materialoberflächen, die einen höheren Brechungsindex als der zum Kalibrieren verwendete Schwarzglasstandard haben. Daher ergeben sich bei bestimmten Materialoberflächen durchaus Glanzgradwerte von über 100 GE, zum Beispiel bei polierten Metallen. Zur besseren Differenzierung der Messwerte misst man je nach Glanz mit unterschiedlichen Messwinkeln. Nach der Norm ISO 2813 müssen bei hochglänzenden Oberflächen (≥ 70 GE) zusätzlich zu den herkömmlichen Messungen mit einer 60°-Messgeometrie auch Messungen mit einer 20°-Messgeometrie durchgeführt werden. Die hier nachfolgend angegebenen Werte beziehen sich jedoch ausschließlich auf Messergebnisse, die mit einer 60°-Meßgeometrie ermittelt wurden.

Die DE 1 198 540 B offenbart ein Verfahren zur Glättung, Kalibrierung und gegebenenfalls Konditionierung von Holzspanplatten, bei dem diese nach dem Schleifen der Oberflächen ein- oder beidseitig mit Wasser befeuchtet und alsdann nochmals der Einwirkung von Hitze und Druck unterworfen werden. Mit dem Verfahren lassen sich Dickenunterschiede in der Größenordnung von wenigen zehntel Millimetern durch eine Heizpressung bei gleichzeitiger Plastifizierung durch Dampfeinwirkung weitgehend irreversibel komprimieren. Als Vorrichtung für die Ausübung dieses Verfahrens werden Heizplattenpressen, Bandpressen, Gliederwalzenpressen sowie Walzenpressen vorgeschlagen. Die DE 1 198 540 B beschäftigt sich jedoch nicht mit der Herstellung von Holzspanplatten, die eine hochglänzende Laminatbeschichtung aufweisen.

Der vorliegenden Erfindung liegt die Aufgabe zugrunde, ein Verfahren zur Beschichtung von Spanplatten anzugeben, mit dem hochglänzende Laminatoberflächen aufweisende Spanplatten kostengünstig bereitgestellt werden können. Insbesondere liegt der Erfindung die Aufgabe zugrunde, eine mit einer hochglänzenden Laminatbeschichtung versehene Holzwerkstoffplatte bereitzustellen, die sich kostengünstig herstellen lässt.

Diese Aufgabe wird durch ein Verfahren mit den Merkmalen des Anspruchs 1 bzw. durch eine Holzwerkstoffplatte mit den Merkmalen des Anspruchs 15 gelöst. Bevorzugte und vorteilhafte Ausgestaltungen der Erfindung sind in den Unteransprüchen angegeben. Das erfindungsgemäße Verfahren, bei dem als Holzwerkstoffplatte eine Spanplatte, die zumindest eine ebene Breitoberfläche aufweist, an dieser Breitoberfläche geschliffen wird, ist gekennzeichnet durch die Arbeitsschritte: spanloses Glätten der geschliffenen, ebenen Breitoberfläche durch Verdichten derselben mittels eines walzen- oder plattenförmigen Glättkörpers, dessen Glättfläche auf mindestens 100°C temperiert ist oder eine Temperatur von mindestens 100°C aufweist, und Beschichten der geglätteten Breitoberfläche durch Aufpressen einer hochglänzenden Laminatbeschichtung in Form einer Direktbeschichtung. Des Weiteren wird bei dem erfindungsgemäßen Verfahren als Holzwerkstoffplatte eine Spanplatte verwendet, die Schichten unterschiedlicher Spandickenverteilung aufweist, mit einer Mittelschicht, in der das Maximum der Spandickenverteilung im Bereich von 1,0 mm bis 4,0 mm liegt, und Deckschichten, in denen das Maximum der Spandickenverteilung bei einer Spanndicke im Bereich von 0,1 mm bis 0,8 mm liegt, wobei der Anteil der Späne mit einer Dicke von weniger als 0,6 mm im Spanmaterial der Deckschichten mindestens 75 Gew.-%, insbesondere mindestens 80 Gew.-% und vorzugsweise mindestens 90 Gew.-% beträgt.

Die erfindungsgemäße Holzwerkstoffplatte, die aus einer solchen Spanplatte gebildet ist, ist dementsprechend mit einer glänzenden Laminatbeschichtung versehen, die als Direktbeschichtung auf eine spanlos geglättete Breitoberfläche der Spanplatte aufgebracht ist und einen Glanzgrad von mindestens 105, insbesondere von mindestens 110 und vorzugsweise von mindestens 115 Glanzeinheiten gemessen nach ISO 2813 mit einer 60°-Meßgeometrie aufweist.

Mit einer hochglänzenden Laminatbeschichtung im Sinne der vorliegenden Erfindung ist eine als Direktbeschichtung aufbebrachte Laminatbeschichtung gemeint, die bezogen auf mindestens eine ebene Breitoberfläche der Holzwerkstoffplatte vollflächig oder in einem Flächenanteil von mindestens 80%, bevorzugt mindestens 90%, besonders bevorzugt mindestens 95% einer 1 m² großen ebenen Breitoberfläche der Holzwerkstoffplatte einen Glanzgrad von mindestens 105 Glanzeinheiten gemessen nach ISO 2813 mit einer 60°-Meßgeometrie aufweist.

Seitens der Anmelderin wurde erkannt, dass sich Holzwerkstoffplatten mit hochglänzenden Laminatbeschichtungen kostengünstig herstellen lassen, wenn die betreffende Breitoberfläche der Holzwerkstoffplatte nach dem Schleifen und vor dem Beschichten (Aufpressen melaminharzimprägnierter Papierlagen) geglättet wird. Im Unterschied zum herkömmlichen Schleifen erfolgt das Glätten ohne eine Spanabnahme. Es wird dabei durch Kontakt mit einer glatten, temperierten Oberfläche bewirkt, dass die nach dem Schleifen noch aus der Oberfläche vorstehenden Holzfasern bzw. -späne plastifiziert und flachgedrückt werden. Damit wird einerseits erreicht, dass kleine Erhebungen, welche die Holzfasern bzw. Holzspäne zuvor an der Plattenoberfläche gebildet haben, weitestgehend beseitigt sind, so dass keine solchen Erhebungen mehr in der aufzubringenden Harzschicht eingebettet werden, andererseits ergibt sich durch das Glätten eine regelmäßige Verdichtung der Oberfläche, was dazu führt, dass das Beschichtungsharz über die Oberfläche hinweg einen gleichmäßigen Film ausbildet. Beide Umstände bewirken eine wesentliche Verbesserung des Glanzgrades der fertig beschichteten Platte.

Das spanlose Glätten der geschliffenen, ebenen Breitoberfläche der Holzwerkstoffplatte mittels eines temperierten Glättkörpers kann bei dem erfindungsgemäßen Verfahren sowohl taktweise als auch kontinuierlich erfolgen. Zum Glätten unterschiedlich langer Holzwerkstoffplatten sowie zur Minimierung des für das Glätten erforderlichen Energiebedarfs erfolgt das Glätten der geschliffenen Breitoberfläche der Holzwerkstoffplatte jedoch vorzugsweise kontinuierlich, beispielsweise mit einer glatten, temperierten Walze. Eine als Glättkörper verwendete Walze sollte bei der Durchführung des erfindungsgemäßen Verfahrens mit einer Kraft im Bereich von 200 bis 1.000 N/cm Plattenbreite, vorzugsweise im Bereich von 450 bis 750 N/cm Plattenbreite auf die zu glättende Breitoberfläche gepresst werden. Das spanlose Glätten wird mit einer oder mehreren hintereinander angeordneten Walzen durchgeführt.

Ferner wird vorgeschlagen, dass die Glättfläche des Glättkörpers auf eine Temperatur im Bereich von 150°C bis 240°C, vorzugsweise im Bereich von 180°C bis 230°C temperiert wird.

Versuche mit auf 200°C temperierten Walzen, die mit einer Kraft von etwa 350 N/cm Plattenbreite von oben und unten auf die Platte gepresst wurden, ergaben deutlich glattere und geschlossenere Oberflächen als die lediglich geschliffenen Platten. Zum Vergleich wurden bei Versuchen an nicht geglätteten Platten 88 Glanzpunkte erzielt während bei den solcherart geglätteten und gleichartig beschichteten Platten insbesondere 106 Glanzgradpunkte erreicht wurden.

Die Umfangsgeschwindigkeit der temperierten Walze kann dabei der Vorschubgeschwindigkeit der zu glättenden Holzwerkstoffplatte entsprechen. Die temperierte Walze kann dabei insbesondere gleichzeitig als Transportwalze zum Vorschub der Holzwerkstoffplatte verwendet werden. In vorteilhafter Ausgestaltung des erfindungsgemäßen Verfahrens kann zum Glätten der geschliffenen Holzwerkstoffplatte auch eine Relativbewegung zwischen dem platten- oder walzenförmige Glättwerkzeug und der zu glättenden Breitoberfläche der Holzwerkstoffplatte durchgeführt werden. Hierdurch lässt sich die Wirkung des Glättwerkzeuges erhöhen. Bei Verwendung einer temperierten Glättwalze wird diese bei dieser Verfahrensvariante mit einer Umfangsgeschwindigkeit gedreht, welche größer oder kleiner als die Vorschubgeschwindigkeit der zu glättenden Holzwerkstoffplatte ist, so dass sich zwischen der glatten temperierten Kontaktfläche (Umfangsfläche) der Walze und der damit in Kontakt befindlichen, zu glättenden Oberfläche der Holzwerkstoffplatte ein Schlupf ergibt.

Die Temperierung des Glättkörper bzw. der Glättwalze muss nicht durch Zufuhr von Heizenergie oder dergleichen erfolgen. Vielmehr liegt es auch im Rahmen der Erfindung, die Temperierung der Glättfläche des Glättkörpers bzw. der Glättwalze durch Reibung zwischen dem Glättkörper und der zu glättenden Breitoberfläche zu bewirken. Die durch entsprechende Reibung hervorgerufene Temperatur der Glättfläche beträgt mindestens 100°C, vorzugsweise mindestens 150°C.

Eine weitere vorteilhafte Ausgestaltung des erfindungsgemäßen Verfahrens ist dadurch gekennzeichnet, dass die Temperatur der Glättfläche des Glättkörpers oder die Temperatur der geglätteten Breitoberfläche der Holzwerkstoffplatte gemessen wird, dass die gemessene Temperatur mit einer vorgebbaren Soll-Temperatur verglichen wird, und dass die Relativgeschwindigkeit zwischen der zu glättenden Breitoberfläche und der Glättfläche des Glättkörpers und/oder die Kraft, mit der Glättkörper gegen die zu glättende Breitoberfläche gepresst wird, in Abhängigkeit der gemessenen Temperatur gesteuert wird. Auf diese Weise lässt sich die gewünschte Glättung der Holzwerkstoffplatte besonders zuverlässig und automatisiert erzielen.

Die erfindungsgemäße Anwendung der DPL-Technologie (Direktbeschichtung) zum Aufbringen einer hochglänzenden Laminatbeschichtung auf eine spanlos geglättete Breitoberfläche der Holzwerkstoffplatte bietet im Vergleich zu einer Anwendung der HPL-Technologie die oben erwähnten verfahrenstechnischen sowie ökonomischen Vorteile.

Das bei herkömmlichen Verfahren zur Herstellung von hochglänzende Laminatbeschichtungen aufweisenden Holzwerkstoffplatten erforderliche rasche Rückkühlen unter Beibehaltung des Pressdruckes ist bei dem erfindungsgemäßen Verfahren nicht erforderlich. Das erfindungsgemäße Verfahren bietet somit auch insoweit Kostenvorteile. Denn die Konstruktion und Steuerung einer für die Durchführung des erfindungsgemäßen Verfahrens erforderlichen Beschichtungspresse ist einfacher und ihre Durchsatzleistung höher als die Durchsatzleistung einer Beschichtungspresse, deren Presswerkzeuge mit einer Kühlvorrichtung versehen sind. Nach einer bevorzugten Ausgestaltung des erfindungsgemäßen Verfahrens wird die auf die Holzwerkstoffplatte aufgepresste hochglänzende Laminatbeschichtung daher keiner Zwangkühlung in der Presse unterworfen.

Das erfindungsgemäße Verfahren ist besonders vorteilhaft bei der Verwendung von Spanplatten, da diese in der Herstellung wesentlich kostengünstiger sind als MDF-Platten, die andererseits für die Direktbeschichtung mit einem hochglänzenden Laminatmaterial grundsätzlich besser geeignet sind als Spanplatten. Genau genommen schafft das erfindungsgemäße Verfahren erst die Voraussetzung dafür, kostengünstige Spanplatten mit einer im Direktbeschichtungsverfahren aufgepressten hochglänzenden Laminatbeschichtung erzeugen zu können.

Ein weiterer Vorteil der Verwendung von Spanplatten im Vergleich zur Verwendung von MDF-Platten ist, dass ein Schleifen der Spannplatten unmittelbar nach dem Pressen und einem kurzen Abkühlen (etwa 10 bis 20 Minuten) möglich ist. MDF-Platten werden dagegen nach dem Heißpressen 2 bis 5 Tage in einem Reifelager zwischengelagert, bevor sie geschliffen und anschließend weiterverarbeitet werden können. Dieser Umstand wirkt sich sowohl nachteilig für die Fertigungslogistik aus als auch auf die Herstellkosten durch die Notwendigkeit entsprechender Lagerkapazitäten und durch die längere Kapitalbindung im Reifelager.

In Versuchen wurden mehrschichtige Spanplatten mit einem erhöhten Anteil von relativ feinen Deckschichtspänen hergestelit. Durch die Zugabe von beispielsweise 5 bis 7% mehr Deckschichtspänen gegenüber Spanplatten, die im Querschnitt betrachtet ca. 60% gröbere Mittelschichtspäne und ca. 2 x 20% feinere Deckschichtspäne aufweisen, bei sonst gleicher Bindemitteldosierung und gleicher Plattenstärke, wurde erreicht, dass weniger große Späne an der Oberfläche zu liegen kamen. Die Oberflächen dieser einen erhöhten Anteil von Deckschichtspänen aufweisenden Spanplatten waren nach dem Glätten besonders glatt und geschlossen. Bei den fertig beschichteten Platten wurde eine weitere Steigerung des Glanzgrades von zumindest 3 Glanzgradpunkten erreicht.

Bevorzugt ist bei der Durchführung des erfindungsgemäßen Verfahrens, dass als Holzwerkstoffplatte eine Spanplatte erzeugt bzw. verwendet wird, die Schichten unterschiedlicher Spanlängenverteilung aufweist, mit einer Mittelschicht, in der das Maximum der Spanlängenverteilung zwischen 8 mm und 15 mm liegt, und Deckschichten, in denen das Maximum der Spanlängenverteilung bei einer Spanlänge zwischen 3 mm und 8 mm liegt, wobei der Anteil der Späne mit einer Länge von weniger als 6 mm im Spanmaterial der Deckschichten mindestens 75 Gew.-%, insbesondere mindestens 80 Gew.-% und vorzugsweise mindestens 90 Gew.-% beträgt.

In Versuchen hat sich gezeigt, dass es für die Erzielung einer möglichst glatten Oberfläche sowie eines hohen Glanzgrades der Laminatbeschichtung bei der Verwendung von dreischichtigen Spanplatten günstig ist, wenn gemäß einer bevorzugten Ausgestaltung des erfindungsgemäßen Verfahrens eine Spanplatte verwendet wird, in deren Spanmaterial der Anteil von Spänen mit einer Dicke von weniger als 0,6 mm mindestens 50 Gew.-%, insbesondere mindestens 65 Gew.-% und vorzugsweise mindestens 80 Gew.-% beträgt. Insbesondere ist es auch günstig, wenn zur Durchführung des erfindungsgemäßen Verfahrens eine Spanplatte erzeugt bzw. verwendet wird, in deren Spanmaterial der Anteil von Spänen mit einer Länge von weniger als 8 mm mindestens 50 Gew.-%, insbesondere mindestens 65 Gew.-% und vorzugsweise mindestens 85 Gew.-% beträgt.

Besonders gute Ergebnisse wurden auch in Versuchen erzielt, bei denen als Deckschichtspäne ausschließlich Sägespäne verwendet wurden, die verglichen mit herkömmlich aufbereiteten Holzspänen, die mitunter geringfügige Verschmutzungen und Rindenanteile aufweisen können, weitestgehend frei von Fremdstoffen bereitgestellt werden können. Die Oberflächen dieser ausschließlich Sägespäne enthaltenen Deckschichten waren besonders glatt und gleichmäßig ausgebildet. Bei den so hergestellten fertig beschichteten Spanplatten konnte eine weitere Steigerung des Glanzgrades festgestellt werden.

Der Bindemittelanteil wurde in den Versuchen nicht variiert, jedoch liegt dieser mit zunehmendem Anteil an relativ feinen Deckschichtspänen zwangsläufig höher, da die Deckschichtspäne einen höheren Bindemittelanteil aufweisen als die gröberen Mittelschichtspäne. Trotzdem kann erwartet werden, dass eine Erhöhung des Bindemittelanteils in der Deckschicht um beispielsweise 3 % bezogen auf die absolut trockene Masse der Späne (sprich atro Span) eine Erhöhung des Glanzgrades um zumindest 3 Punkte (Glanzeinheiten) bewirkt.

Bevorzugt ist bei der Durchführung des erfindungsgemäßen Verfahrens, dass der Bindemittelanteil in den Deckschichten der Holzwerkstoffplatte bezogen auf die absolut trockene Masse der Deckschichtspäne mindestens 10 Gew.-%, insbesondere mindestens 12 Gew.-% beträgt und vorzugsweise im Bereich von 15 bis 25 Gew.% liegt.

Das Schleifen der Holzwerkstoffplatten, vorzugsweise Spanplatten erfolgt bei dem erfindungsgemäßen Verfahren üblicherweise in zumindest drei Stufen. Die Körnungen in den verschiedenen Stufen sind aufeinander abgestimmt. Es wurde erkannt, dass ein äußerst feiner letzter Schliff, beispielsweise mit einer Körnung von 180 keine zusätzliche Verbesserung bringt. Das Glätten bietet hier also den Vorteil, dass auf den Einsatz besonders hochwertig geschliffener Platten verzichtet werden kann. Nach einer bevorzugten Ausgestaltung ist daher vorgesehen, dass die zu glättende Breitoberfläche der Holzwerkstoffplatte vor dem spanlosen Glätten in mehreren Stufen geschliffen wird, wobei der letzte Schliff mit einer Körnung von maximal 180, vorzugsweise von maximal 120 durchgeführt wird.

Eine weitere bevorzugte Ausgestaltung des erfindungsgemäßen Verfahrens besteht darin, dass die Holzwerkstoffplatte entlang eines Schleifwerkzeuges bewegt wird, wobei die zu glättende Breitoberfläche vor dem spanlosen Glätten zusätzlich durch mindestens einen Querschliff bezogen auf die Bewegungsrichtung der Holzwerkstoffplatte entlang des Schleifwerkzeuges geschliffen wird. Hierdurch lässt sich eine weitere Verbesserung des Glanzgrades der fertigen laminatbeschichteten Holzwerkstoffplatte erzielen.

Nach einer weiteren vorteilhaften Ausgestaltung des erfindungsgemäßen Verfahrens ist vorgesehen, dass die zu glättende Breitoberfläche der Holzwerkstoffplatte und/oder die Glättfläche des Glättkörpers vor dem Glätten benetzt werden. Auf diese Weise lässt sich die gewünschte Glätte der Holzwerkstoffplatte weiter verbessern, mit der Folge, dass der Glanzgrad der hochglänzenden Laminatbeschichtung der Spanplatte, im Mittel um weitere drei Glanzeinheiten zunimmt. Der Grund für diese Glanzgraderhöhung kann darin gesehen werden, dass die durch die Benetzung aufgebrachte Feuchtigkeit beim Glätten verdampft wird, wobei dieser Dampf dann einen verbesserten Wärmeübergang bewirkt und/oder dass damit die benetzte Oberfläche der Spanplatte kurzfristig besser plastifiziert bzw. umformbarer wird, so dass vorstehende Fasern und/oder Späne noch besser in das Gefüge der Spanplatte eingebettet werden können.

Nachfolgend wird die Erfindung anhand von Beispielen unter Bezugnahme auf die beiliegende Zeichnung näher erläutert. Es zeigen:
- Fig. 1: ein Ausführungsbeispiel des erfindungsgemäßen Verfahrens in Form eines schematischen Ablaufschemas; und
- Fig. 2: einen Abschnitt einer erfindungsgemäßen Holzwerkstoffplatte in Querschnittdarstellung.

Durch Zerkleinerung von Massivholz in Form von Holzstämmen und Ästen werden zunächst Hackschnitzel hergestellt. Aus den so hergestellten Hackschnitzel und/oder anderen zerkleinerten Holzreststoffen werden Holzspäne hergestellt. Die Zerspannung erfolgt im Zustand der jeweiligen Feuchte des Holzes, welche in Abhängigkeit von der Herkunft des Holzes und der Jahreszeit zwischen 60 und 150% bezogen auf die Holztrockenmasse betragen kann. Nachfolgend werden die Holzspäne auf eine Feuchtigkeit im Bereich von ca. 1,5 bis 3% getrocknet und durch Siebung oder ein anderes geeignetes Klassierverfahren, zum Beispiel durch Windsichtung, nach Deckschicht- und Mittelschichtmaterial fraktioniert.

Bei den verwendeten Mittelschichtspänen liegt das Maximum der Spandickenverteilung im Bereich von 1,0 mm bis 4,0 mm. Bei den verwendeten Deckschichtspänen liegt das Maximum der Spandickenverteilung dagegen bei einer Spandicke im Bereich von 0,1 mm bis 0,8 mm. Ferner beträgt der Anteil der Späne mit einer Dicke von weniger als 0,6 mm im Spanmaterial der Deckschichten mindestens 75 Gew.-%, vorzugsweise mindestens 80 Gew.-%.

Vor oder nach der Siebung (Klassierung) werden die Holzspäne von Fremdstoffen wie Metallteilchen und/oder Steinpartikeln gereinigt. Hierzu werden die Holzspäne entlang von Elektromagneten bewegt bzw. geleitet. Das Abtrennen von Steinpartikeln erfolgt mittels einer Dichtesortiervorrichtung, beispielsweise mittels eines Windsichters oder in einem Fallrohr, in welchem die herabfallenden Holzspäne mittels eines Gebläses seitlich abgelenkt werden, während die relativ schweren Steinpartikel nicht oder weniger stark abgelenkt und somit von den Holzspänen getrennt werden.

Die Holzspäne werden nachfolgend nach Deckschichtspänen und Mittelschichtspänen getrennt mit Bindemittel beleimt. Als Bindemittel kommen vorzugsweise Harnstoffharz und/oder Phenolharz zum Einsatz. Dem Bindemittel werden Härter, Hydrophobierungsmittel (Paraffin) und gegebenenfalls Additive (z.B. Fungizide und Flammschutzmittel) beigegeben. Die Beleimung der Holzspäne erfolgt mittels eines Mischers oder einer Sprühvorrichtung. Die Holzspäne erhalten dabei einen sehr feinen Bindemittelüberzug.

Die beleimten Deckschichtspäne weisen einen Bindemittelanteil im Bereich von 15 bis 25 Gew.-% auf, bezogen auf die absolut trockene Spanmasse.

Nach der Beleimung werden die Holzspäne mittels einer Streumaschine zu einem mehrschichtigen, um die Plattenmitte im Wesentlichen spiegelsymmetrischen Spänekuchen gestreut. Vorzugsweise wird ein dreischichtiger Spänekuchen bestehend aus einer unteren Deckschicht aus feinen Spänen, einer Mittelschicht aus gröberen Spänen und einer oberen Deckschicht aus feinen Spänen erzeugt (vgl. Fig. 2).

Durch Heißpressen des Spänekuchens wird unter Einwirkung von Druck und Temperatur, durch Härtung des Bindemittels, eine stabile Spanplatte gepresst, die die Anforderungen nach der europäischen Norm 312-3 erfüllen kann.

Das Heißpressen des Spänekuchens kann in einer Ein-Etagen- oder Mehretagenpresse (Taktpresse) erfolgen. Hierzu wird der kontinuierlich gestreute Spänekuchen mittels Schneidwerkzeugen in passende Längenabschnitte abgelängt. Vorzugsweise erfolgt das Heißpressen des Spänekuchens aber in einer kontinuierlich arbeitenden Doppelbandpresse (sog. "Conti-Roll-Presse"). Die Längenaufteilung des Spänekuchens erfolgt in diesem Fall erst nach dem Pressvorgang.

Vorzugsweise wird der anfänglich noch relativ lockere Spänekuchen vor dem eigentlichen Pressvorgang in einer Presse mit geringem Druck vorverdichtet (vorgepresst). Ein Vorteil der Vorverdichtung liegt darin, dass die Hitze in der Hauptpresse bzw. dem Endabschnitt der Presse schneller an die in der Mitte liegenden Späne gelangt, so dass eine gleichmäßigere Erhitzung sämtlicher Späne und damit eine optimale Abbindung des Bindemittels erzielt wird. Die Vorverdichtung erfolgt gegebenenfalls unter Wärmeeinwirkung, wobei die Kontaktflächen der Presse beispielsweise auf eine Temperatur von ca. 50 °C erwärmt werden.

In der Hauptpresse bzw. im Endabschnitt der Doppelbandpresse wird der Spänekuchen mit einer Temperatur von über 200 °C und einem Druck von beispielsweise ca. 25 kg/cm² beaufschlagt. Durch die hohe Wärme in der Presse wird das Bindemittel aktiviert und bindet ab.

Hinter der Doppelbandpresse wird die endlos hergestellte Spanplatte in Einzelplatten vorgegebener Länge abgelängt. In Kombination mit dem Ablängen erfolgt vorzugsweise ein Besäumen der Spanplatte, so dass diese gerade, rechtwinklig zueinander verlaufende Kanten erhält. Das Besäumen erfolgt beispielsweise mittels parallel zueinander angeordneter Kreissägen. Anschließend ist eine Abkühlung der einzelnen Spanplatten vorgesehen. Das Abkühlen der Spanplatten erfolgt vorzugsweise in einem so genannten Sternwender, in dem die Spanplatten beabstandet zueinander um eine Drehachse des Sternwenders bewegt werden, wobei die Spanplatten durch radial von einem Drehkörper des Sternwenders vorstehende Haltestangen mitgenommen bzw. getragen werden. Die für das Abkühlen der Spanplatten vorgesehene Zeitdauer liegt im Bereich von ca. 10 bis 30 Minuten, vorzugsweise im Bereich von ca. 10 bis 20 Minuten.

Anschließend werden die Spanplatten geschliffen, wobei zumindest eine Breitseite der jeweiligen Spanplatte geschliffen wird. Vorzugweise werden jedoch beide Breitseiten der jeweiligen Spanplatte geschliffen. Das Schleifen der Spanplatten erfolgt mittels mindestens einer Zylinderschleifmaschine und/oder mittels mindestens einer Breitbandschleifmaschine. Die Zylinderschleifmaschine weist einen um seine Längsmittelachse rotierenden Zylinder auf, auf dessen Mantelfläche Schleifpapier angebracht ist. Die Breitbandschleifmaschine weist dagegen ein endloses Schleifband auf, das über mehrere Rollen läuft, wobei zwischen mindestens zwei der Rollen eine Druckplatte angeordnet ist, die das endlose Schleifband gegen die zu schleifende Breitoberfläche der Spanplatte drückt.

Für die Durchführung des erfindungsgemäßen Verfahrens ist bevorzugt, dass das Schleifen der Spanplatte mittels mindestens einer Breitbandschleifmaschine erfolgt.

Das Schleifen der jeweiligen Breitseite der Spanplatte erfolgt in mehreren Stufen, wobei mit einer relativ groben Körnung, beispielsweise einer 40er Körnung begonnen wird. Für die nachfolgenden Schleifvorgänge werden Schleifpapiere bzw. Schleifbänder mit einer feineren Körnung verwendet. Der letzte Schliff wird mit einer Körnung von maximal 180, vorzugsweise von maximal 120 durchgeführt.

Zusätzlich zu dem Schleifvorgang, der in der Bewegungsrichtung (Transportrichtung) der Holzwerkstoffplatte entlang der Breitbandschleifmaschine bzw. Zylinderschleifmaschine erfolgt, ist vorzugsweise mindestens ein quer zur Laufrichtung des endlosen Schleifbandes bzw. quer zur Bewegungsrichtung der Holzwerkstoffplatte wirkender Schleifvorgang (Querschliff) vorgesehen. Durch den Querschliff kann das Schleifergebnis wesentlich verbessert werden. Insbesondere lässt sich durch den Querschliff die anfallende Schleifstaubmenge bei vorgegebener Anzahl von Schleifvorgängen reduzieren.

Im Anschluss an das Schleifen der Holzwerkstoffplatte wird diese zum Reifen zwischengelagert. Während dieser Zwischenlagerung passt sich die Holzwerkstoffplatte an die Luftfeuchtigkeit der Umgebung an. Die dem Reifen der Holzwerkstoffplatte dienende Zwischenlagerung dauert 2 bis 4 Tage.

Die geschliffenen, ebenen Breitseiten der Spanplatten werden anschließend durch Verdichten mittels mindestens einer Glättvorrichtung spanlos geglättet. Die Glättvorrichtung umfasst mindestens einen walzen- oder plattenförmigen Glättkörper, dessen Glättfläche temperiert ist. Der Glättkörper wird hierzu gegen die zu glättende Breitseite der Spanplatte gepresst.

Vorzugsweise werden für das Glätten Walzen aus Metall verwendet, deren polierte Mantelflächen auf mindestens 150°C, zum Beispiel auf ca. 200°C temperiert sind und mit einer Kraft im Bereich von 450 bis 750 N/cm Plattenbreite von oben und unten gegen die Holzwerkstoffplatte gepresst werden. Bei entsprechenden Versuchen ergaben sich deutlich glattere und geschlossenere Plattenoberflächen als die von lediglich geschliffenen Platten. Vorzugsweise erfolgt das spanlose Glätten mit mehreren in Vorschubrichtung der Holzwerkstoffplatte hintereinander angeordneten Walzen.

Die so geglätteten Breitoberflächen der Holzwerkstoffplatten werden anschließend mit einer hochglänzenden Laminatbeschichtung versehen, die als Direktbeschichtung auf die jeweilige geglättete Breitoberfläche aufgepresst wird. Die Direktbeschichtung der Holzwerkstoffplatten erfolgt dabei taktweise. Die hochglänzende Laminatbeschichtung kann ein Holzdekor, Steindekor, Fantasiedekor oder ein musterloses, einfarbiges Dekor (Unidekor) aufweisen.

Nach dem erfindungsgemäßen Verfahren in Versuchen hergestellte, mit einer hochglänzenden Laminatbeschichtung nach der DPL-Technologie versehene Holzwerkstoffplatten, insbesondere Spanplatten, hatten einen Glanzgrad von mindestens 105 Glanzeinheiten (Glanzgradpunkten), jeweils gemessen nach ISO 2813 mit einer 60°-Meßgeometrie. Es wurden dabei insbesondere auch hochglänzende laminatbeschichtete Spanplatten erhalten, die einen Glanzgrad von über 110, insbesondere von über 115 Glanzeinheiten hatten.

In Fig. 2 ist ein Abschnitt einer erfindungsgemäßen Holzwerkstoffplatte skizziert, bei der es sich um eine Spanplatte mit den vorstehend beschriebenen Eigenschaften bezüglich Spanlängen- und/oder Spandickenverteilung handelt. Der Übergang von der Mittelschicht 1 zu den Deckschichten 2, 3 der Spanplatte ist durch gestrichelte Linien markiert. Die geschliffenen und anschließend spanlos geglätteten Breitoberflächen der Spanplatte sind mit hochglänzenden Laminatbeschichtungen 4, 5 versehen.

In Fig. 1 sind die Wesentlichen Arbeitsschritte sowie einige bevorzugte optionale Arbeitsschritte des erfindungsgemäßen Verfahrens in Form eines Ablaufschemas schematisch dargestellt. Demnach wird zuerst eine Spanplatte mit den oben erwähnten Eigenschaften bezüglich Spanlängen- und/oder Spandickenverteilung ausgewählt oder hergestellt. Mindestens eine oder beide ebenen Breitoberflächen der Holzwerkstoffplatte werden sodann ein- oder mehrstufig geschliffen. Die geschliffene Breitoberfläche wird von Schleifstaub befreit und vor dem anschließenden spanlosen Glätten benetzt. Zum Benetzen kann beispielsweise Wasser verwendet werden. Es kann aber auch vorteilhaft sein, eine Lösung oder Emulsion als Benetzungsmittel zu verwenden. Hierzu kann die zu glättende Breitoberfläche und/oder die Glättfläche des Glättkörpers entsprechend benetzt werden. Ferner sieht die Erfindung vor, dem Benetzungsmittel gegebenenfalls ein oder mehrere Additive beizugeben, die den Glätteffekt weiter verbessern können, oder auch um eine verbesserte Anbindung der nachfolgend aufzubringenden Laminatbeschichtung an die Oberfläche der Holzwerkstoffplatte zu erzielen. Auf diese Weise kann zudem eine Einsparung an imprägnierharz erreicht werden.

Die Benetzung kann sehr einfach durch Aufsprühen erfolgen, vorzugsweise durch Erzeugen eines feinen Sprühnebels vor der Glättvorrichtung, insbesondere Glättwalze. Bereits sehr geringe Mengen an Feuchte bzw. Benetzungsmittel reichen aus, um eine Verbesserung des Glätteffektes zu erreichen. Vorzugsweise liegt die aufgebrachte Menge an Benetzungsmittel im Bereich von 2 bis 20 g/m², bevorzugt im Bereich von 2 bis 10 g/m².

Nach dem Benetzen wird die geschliffene Breitoberfläche der Holzwerkstoffplatte durch Verdichten derselben spanlos geglättet. Hierzu kommt vorzugsweise eine Glättwalze zum Einsatz, deren Glättfläche eine Temperatur von mindestens 100°C aufweist. Die Temperierung der Glättwalze bzw. des Glättkörpers erfolgt zum Beispiel durch Aktivierung von im Glättkörper integrierten Heizwiderständen oder ergibt sich durch die Reibung zwischen der Glättfläche des Glättkörpers und der zu glättenden Breitoberfläche.

Optional wird die Temperatur der Glättfläche des Glättkörpers und/oder die Temperatur der geglätteten Breitoberfläche der Holzwerkstoffplatte gemessen und mit einem vorgebbaren Soll-Temperaturwert verglichen, um den Glättprozess zu steuern. Beispielsweise werden bei zu geringer Temperatur am Glättkörper bzw. an der Glättwalze die Relativgeschwindigkeit zwischen der Holzwerkstoffplatte und der Glättfläche des Glättkörpers (vorzugsweise Glättwalze) und/oder die Anpresskraft des Glättkörpers an die zu glättende Oberfläche erhöht. Die Messung der Temperatur der Glättfläche des Glättkörpers bzw. der geglätteten Breitoberfläche der Holzwerkstoffplatte erfolgt vorzugsweise mittels berührungsloser Temperatursensoren.

Im Anschluss an das spanlose Glätten wird die geglättete Breitoberfläche der Holzwerkstoffplatte mit einer hochglänzenden Laminatbeschichtung beschichtet. Die so beschichtete Holzwerkstoffplatte wird schließlich ohne Zwangskühlung weiterbehandelt, beispielsweise in kleinere Plattenformate zerteilt und in einem Lager zwischengelagert (vgl. Fig. 2).

Die Ausführung der Erfindung ist nicht auf das in der Zeichnung dargestellte Ausführungsbeispiel beschränkt. Vielmehr sind zahlreiche Varianten möglich, die auch bei abweichender Ausgestaltung von dem in den beiliegenden Patentansprüchen wiedergegebenen Erfindungsgedanken Gebrauch machen.

## Patentansprüche

1. Verfahren zur Herstellung einer eine hochglänzende Laminatbeschichtung aufweisenden Holzwerkstoffplatte, bei dem als Holzwerkstoffplatte eine Spanplatte, die zumindest eine ebene Breitoberfläche aufweist, an dieser Breitoberfläche geschliffen wird, **gekennzeichnet durch** die nachfolgenden Arbeitsschritte:
spanloses Glätten der geschliffenen, ebenen Breitoberfläche **durch** Verdichten derselben mittels eines walzen- oder plattenförmigen Glättkörpers, dessen Glättfläche auf mindestens 100°C temperiert ist oder eine Temperatur von mindestens 100°C aufweist, und Beschichten der geglätteten Breitoberfläche **durch** Aufpressen einer hochglänzenden Laminatbeschichtung in Form einer Direktbeschichtung, wobei als Holzwerkstoffplatte eine Spanplatte verwendet wird, die Schichten unterschiedlicher Spandickenverteilung aufweist, mit einer Mittelschicht, in der das Maximum der Spandickenverteilung im Bereich von 1,0 mm bis 4,0 mm liegt, und Deckschichten, in denen das Maximum der Spandickenverteilung bei einer Spanndicke im Bereich von 0,1 mm bis 0,8 mm liegt, wobei der Anteil der Späne mit einer Dicke von weniger als 0,6 mm im Spanmaterial der Deckschichten mindestens 75 Gew.-%, insbesondere mindestens 80 Gew.% und vorzugsweise mindestens 90 Gew.% beträgt.

2. Verfahren nach Anspruch 1,
**dadurch gekennzeichnet, dass** die auf die Spanplatte aufgepresste hochglänzende Laminatbeschichtung keiner Zwangskühlung unterworfen wird.

3. Verfahren nach Anspruch 1 oder 2,
**dadurch gekennzeichnet, dass** eine Spanplatte verwendet wird, die Schichten unterschiedlicher Spanlängenverteilung aufweist, mit einer Mittelschicht, in der das Maximum der Spanlängenverteilung zwischen 8 mm und 15 mm liegt, und Deckschichten, in denen das Maximum der Spanlängenverteilung bei einer Spanlänge zwischen 3 mm und 8 mm liegt, wobei der Anteil der Späne mit einer Länge von weniger als 6 mm im Spanmaterial der Deckschichten mindestens 75 Gew.-%, insbesondere mindestens 80 Gew.-% und vorzugsweise mindestens 90 Gew.-% beträgt.

4. Verfahren nach einem der Ansprüche 1 bis 3,
**dadurch gekennzeichnet, dass** der Bindemittelanteil in den Deckschichten der Spanplatte bezogen auf die absolut trockene Masse der Deckschichtspäne mindestens 10 Gew.-%, insbesondere mindestens 12 Gew.-% beträgt und vorzugsweise im Bereich von 15 bis 25 Gew.-% liegt.

5. Verfahren nach einem der Ansprüche 1 bis 4,
**dadurch gekennzeichnet, dass** eine Spanplatte verwendet wird, in deren Spanmaterial der Anteil von Spänen mit einer Dicke von weniger als 0,6 mm mindestens 50 Gew.-%, insbesondere mindestens 65 Gew.-% und vorzugsweise mindestens 80 Gew.-% beträgt.

6. Verfahren nach einem der Ansprüche 1 bis 5,
**dadurch gekennzeichnet, dass** eine Spanplatte verwendet wird, in deren Spanmaterial der Anteil von Spänen mit einer Länge von weniger als 8 mm mindestens 50 Gew.-%, insbesondere mindestens 65 Gew.-% und vorzugsweise mindestens 85 Gew.-% beträgt.

7. Verfahren nach einem der Ansprüche 1 bis 6,
**dadurch gekennzeichnet, dass** als Glättkörper eine Walze mit einer Kraft im Bereich von 200 bis 1000 N/cm Plattenbreite, vorzugsweise im Bereich von 450 bis 750 N/cm Plattenbreite auf die zu glättende Breitoberfläche gepresst wird.

8. Verfahren nach einem der Ansprüche 1 bis 7,
**dadurch gekennzeichnet, dass** die zu glättende Breitoberfläche der Holzwerkstoffplatte vor dem spanlosen Glätten in mehreren Stufen geschliffen wird, wobei der letzte Schliff mit einer Körnung von maximal 180, vorzugsweise von maximal 120 durchgeführt wird.

9. Verfahren nach einem der Ansprüche 1 bis 8,
**dadurch gekennzeichnet, dass** die Spanplatte entlang eines Schleifwerkzeuges bewegt wird, wobei die zu glättende Breitoberfläche vor dem spanlosen Glätten zusätzlich durch mindestens einen Querschliff bezogen auf die Bewegungsrichtung der Spanplatte entlang des Schleifwerkzeuges geschliffen wird.

10. Verfahren nach einem der Ansprüche 1 bis 9,
**dadurch gekennzeichnet, dass** die Glättfläche des Glättkörpers auf eine Temperatur im Bereich von 150°C bis 240°C, vorzugsweise im Bereich von 180°C bis 230°C temperiert wird.

11. Verfahren nach einem der Ansprüche 1 bis 10,
**dadurch gekennzeichnet, dass** das spanlose Glätten der geschliffenen, ebenen Breitoberfläche durch Verdichten derselben mittels auf mindestens 150°C, vorzugsweise auf mindestens 180°C temperierter Walzen durchgeführt wird, wobei die Walzen von oben und unten gegen die Spannplatte gepresst werden.

12. Verfahren nach einem der Ansprüche 1 bis 11,
**dadurch gekennzeichnet, dass** die Glättfläche des Glättkörpers durch Reibung zwischen dem Glättkörper und der zu glättenden Breitoberfläche eine Temperatur von mindestens 100°C, vorzugsweise mindestens 150°C aufweist.

13. Verfahren nach einem der Ansprüche 1 bis 12,
**dadurch gekennzeichnet, dass** die Temperatur der Glättfläche des Glättkörpers oder die Temperatur der geglätteten Breitoberfläche der Spanplatte gemessen wird, dass die gemessene Temperatur mit einer vorgebbaren Soll-Temperatur verglichen wird, und dass die Relativgeschwindigkeit zwischen der zu glättenden Breitoberfläche und der Glättfläche des Glättkörpers und/oder die Kraft, mit der Glättkörper gegen die zu glättende Breitoberfläche gepresst wird, in Abhängigkeit der gemessenen Temperatur gesteuert wird.

14. Verfahren nach einem der Ansprüche 1 bis 13,
**dadurch gekennzeichnet, dass** die zu glättende Breitoberfläche der Spanplatte und/oder die Glättfläche des Glättkörpers vor dem Glätten mit Wasser, einer Lösung und/oder einer Emulsion benetzt werden.

15. Holzwerkstoffplatte, gebildet aus einer Spanplatte, die mit einer glänzenden Laminatbeschichtung (4, 5) versehen ist, **dadurch gekennzeichnet, dass** die Spanplatte Schichten unterschiedlicher Spandickenverteilung aufweist, mit einer Mittelschicht (1), in der das Maximum der Spandickenverteilung im Bereich von 1,0 mm bis 4,0 mm liegt, und Deckschichten (2, 3), in denen das Maximum der Spandickenverteilung bei einer Spandicke im Bereich von 0,1 mm bis 0,8 mm liegt, wobei der Anteil der Späne mit einer Dicke von weniger als 0,6 mm im Spanmaterial der Deckschichten (2, 3) mindestens 75 Gew.-%, insbesondere mindestens 80 Gew.-% und vorzugsweise mindestens 90 Gew.-% beträgt, und dass die Laminatbeschichtung (4, 5) als Direktbeschichtung auf eine spanlos geglättete Breitoberfläche der Spanplatte aufgebracht ist, wobei die Laminatbeschichtung (4, 5) einen Glanzgrad von mindestens 105, insbesondere von mindestens 110 und vorzugsweise von mindestens 115 Glanzeinheiten gemessen nach ISO 2813 mit einer 60°-Meßgeometrie aufweist.

16. Holzwerkstoffplatte nach Anspruch 15,
**dadurch gekennzeichnet, dass** die Schichten der Spanplatte eine unterschiedliche Spanlängenverteilung aufweisen, wobei in der Mittelschicht (1) das Maximum der Spanlängenverteilung zwischen 8 mm und 15 mm und in den Deckschichten (2, 3) das Maximum der Spanlängenverteilung bei einer Spanlänge zwischen 3 mm und 8 mm liegt, und wobei der Anteil der Späne mit einer Länge von weniger als 6 mm im Spanmaterial der Deckschichten (2, 3) mindestens 75 Gew.-%, insbesondere mindestens 80 Gew.% und vorzugsweise mindestens 90 Gew.-% beträgt.

17. Holzwerkstoffplatte nach Anspruch 15 oder 16,
**dadurch gekennzeichnet, dass** der Bindemittelanteil in den Deckschichten (2, 3) der Holzwerkstoffplatte bezogen auf die absolut trockene Masse der Deckschichtspäne mindestens 10 Gew.-%, insbesondere mindestens 12 Gew.-% beträgt und vorzugsweise im Bereich von 15 bis 25 Gew.-% liegt.

18. Holzwerkstoffplatte nach einem der Ansprüche 15 bis 17, **dadurch gekennzeichnet, dass** im Spanmaterial der Spanplatte der Anteil von Spänen mit einer Dicke von weniger als 0,6 mm mindestens 50 Gew.-%, insbesondere mindestens 65 Gew.-% und vorzugsweise mindestens 80 Gew.-% beträgt.

19. Holzwerkstoffplatte nach einem der Ansprüche 15 bis 18, **dadurch gekennzeichnet, dass** im Spanmaterial der Spanplatte der Anteil von Spänen mit einer Länge von weniger als 8 mm mindestens 50 Gew.-%, insbesondere mindestens 65 Gew.-% und vorzugsweise mindestens 85 Gew.-% beträgt.

## Claims

1. Method for producing a wood-based material board comprising a high-gloss laminate coating, in which, as a wood-based material board, a chipboard comprising at least one planar wide surface is sanded at this wide surface, **characterised by** the following operational steps:
chip-free smoothing of the sanded, planar wide surface by compacting said wide surface by means of a cylindrical or board-shaped smoothing member, the smoothing face of which is tempered to at least 100 °C or has a temperature of at least 100 °C, and coating the smoothed wide surface by pressing on a high-gloss laminate coating in the form of a direct coating, a chipboard being used as a wood-based material board, which chipboard comprises layers of varying chip thickness distribution, having a middle layer in which the maximum of the chip thickness distribution is in the range of from 1.0 mm to 4.0 mm and top layers in which the maximum of the chip thickness distribution is of a chip thickness in the range of from 0.1 mm to 0.8 mm, the proportion of chips in the chip material of the top layers having a thickness of less than 0.6 mm being at least 75 wt.%, in particular at least 80 wt.% and preferably at least 90 wt.%.

2. Method according to claim 1, **characterised in that** the high-gloss laminate coating pressed onto the chipboard is not subjected to forced cooling.

3. Method according to either claim 1 or claim 2, **characterised in that** a chipboard is used which comprises layers of varying chip length distribution, having a middle layer in which the maximum of the chip length distribution is between 8 mm and 15 mm and top layers in which the maximum of the chip length distribution is of a chip length of between 3 mm and 8 mm, the proportion of chips in the chip material of the top layers having a length of less than 6 mm being at least 75 wt.%, in particular at least 80 wt.% and preferably at least 90 wt.%.

4. Method according to any of claims 1 to 3, **characterised in that** the binding agent content in the top layers of the chipboard with respect to the absolute dried mass of the top layer chips is at least 10 wt.%, in particular at least 12 wt.% and preferably in the range of from 15 to 25 wt.%.

5. Method according to any of claims 1 to 4, **characterised in that** a chipboard is used which has a chip material in which the proportion of chips having a thickness of less than 0.6 mm is at least 50 wt.%, in particular at least 65 wt.% and preferably at least 80 wt.%.

6. Method according to any of claims 1 to 5, **characterised in that** a chipboard is used which has a chip material in which the proportion of chips having a length of less than 8 mm is at least 50 wt.%, in particular at least 65 wt.% and preferably at least 85 wt.%.

7. Method according to any of claims 1 to 6, **characterised in that**, as a smoothing member, a roller is pressed onto the wide surface to be smoothed using a force in the range of from 200 to 1000 N/cm of board width, preferably in the range of from 450 to 750 N/cm of board width.

8. Method according to any of claims 1 to 7, **characterised in that** the wide surface to be smoothed of the wood-based material board is sanded in several stages prior to the chip-free smoothing, the last sanding pass being performed using a grain size of at most 180, preferably of at most 120.

9. Method according to any of claims 1 to 8, **characterised in that** the chipboard is moved along a sanding tool, the wide surface to be smoothed being additionally sanded, prior to chip-free smoothing, by means of at least one transverse sanding pass with respect to the movement direction of the chipboard along the sanding tool.

10. Method according to any of claims 1 to 9, **characterised in that** the smoothing face of the smoothing member is tempered to a temperature in the range of from 150 °C to 240 °C, preferably in the range of from 180 °C to 230 °C.

11. Method according to any of claims 1 to 10, **characterised in that** the chip-free smoothing of the sanded, planar wide surface is performed by compacting said wide surface by means of rollers tempered to at least 150 °C, preferably to at least 180 °C, the rollers being pressed against the chipboard from above and below.

12. Method according to any of claims 1 to 11, **characterised in that** the smoothing face of the smoothing member has a temperature of at least 100 °C, preferably at least 150 °C, due to friction between the smoothing member and the wide surface to be smoothed.

13. Method according to any of claims 1 to 12, **characterised in that** the temperature of the smoothing face of the smoothing member or the temperature of the smoothed wide surface of the chipboard is measured, **in that** the measured temperature is compared with a predefinable target temperature, and **in that** the relative speed between the wide surface to be smoothed and the smoothing face of the smoothing member and/or the force with which the smoothing member is pressed against the surface to be smoothed is/are controlled according to the measured temperature.

14. Method according to any of claims 1 to 13, **characterised in that** the wide surface to be smoothed of the chipboard and/or the smoothing face of the smoothing member is wetted with water, a solution and/or an emulsion prior to smoothing.

15. Wood-based material board, formed from a chipboard, which is provided with a glossy laminate coating (4, 5), **characterised in that** the chipboard comprises layers of varying chip thickness distribution, having a middle layer (1) in which the maximum of the chip thickness distribution is in the range of from 1.0 mm to 4.0 mm, and top layers (2, 3) in which the maximum of the chip thickness distribution is of a chip thickness in the range of from 0.1 mm to 0.8 mm, the proportion of chips in the chip material of the top layers (2, 3) having a thickness of less than 0.6 mm being at least 75 wt.%, in particular at least 80 wt.% and preferably at least 90 wt.%, and **in that** the laminate coating (4, 5) is applied as a direct coating onto a wide surface, smoothed in a chip-free manner, of the chipboard, the laminate coating (4, 5) having a gloss level of at least 105, in particular of at least 110 and preferably of at least 115 gloss units, as measured according to ISO 2813 with a measuring geometry of 60°.

16. Wood-based material board according to claim 15, **characterised in that** the layers of the chipboard have a varying chip length distribution, the maximum of the chip length distribution in the middle layer (1) being between 8 mm and 15 mm and the maximum of the chip length distribution in the top layers (2, 3) having a chip length of between 3 mm and 8 mm, and the proportion of chips in the chip material of the top layers (2, 3) having a length of less than 6 mm being at least 75 wt.%, in particular at least 80 wt.% and preferably at least 90 wt.%.

17. Wood-based material board according to either claim 15 or claim 16, **characterised in that** the binding agent content in the top layers (2, 3) of the wood-based material board with respect to the absolute dried mass of the top layer chips is at least 10 wt.%, in particular at least 12 wt.% and preferably in the range of from 15 to 25 wt.%.

18. Wood-based material board according to any of claims 15 to 17, **characterised in that** the proportion of chips in the chip material of the chipboard having a thickness of less than 0.6 mm is at least 50 wt.%, in particular at least 65 wt.% and preferably at least 80 wt.%.

19. Wood-based material board according to any of claims 15 to 18, **characterised in that** the proportion of chips in the chipboard having a length of less than 8 mm is at least 50 wt.%, in particular at least 65 wt.% and preferably at least 85 wt.%.

## Revendications

1. Procédé de fabrication d'un panneau en matériau dérivé du bois présentant un revêtement stratifié hautement brillant, dans lequel un panneau de particules qui présente au moins une surface large plane est poli sur cette surface large en tant que panneau en matériau dérivé du bois, **caractérisé par** les étapes opératoires suivantes :
lissage sans enlèvement de copeaux de la surface large plane polie par compactage de celle-ci au moyen d'un corps de lissage en forme de rouleau ou de plaque dont la surface de lissage est tempérée à au moins 100°C ou présente une température d'au moins 100°C, et revêtement de la surface large lissée par engagement par pression d'un revêtement stratifié hautement brillant sous la forme d'un revêtement direct, dans lequel un panneau de particules qui présente des couches de répartition d'épaisseur de particules différente est utilisé en tant que panneau en matériau dérivé du bois, avec une couche centrale dans laquelle le maximum de la répartition d'épaisseur de particules se situe dans la plage de 1,0 mm à 4,0 mm et des couches de recouvrement dans lesquelles le maximum de la répartition d'épaisseur de particules se situe à une épaisseur de particules dans la plage de 0,1 mm à 0,8 mm, dans lequel la proportion des particules avec une épaisseur inférieure à 0,6 mm dans le matériau de particules des couches de recouvrement se monte à au moins 75 % en poids, notamment au moins 80 % en poids et de préférence au moins 90 % en poids.

2. Procédé selon la revendication 1, **caractérisé en ce que** le revêtement stratifié hautement brillant engagé par pression sur le panneau de particules n'est soumis à aucun refroidissement forcé.

3. Procédé selon la revendication 1 ou 2, **caractérisé en ce qu'**un panneau de particules qui présente des couches de répartition de longueur de particules différente est utilisé, avec une couche centrale dans laquelle le maximum de la répartition de longueur de particules se situe entre 8 mm et 15 mm et des couches de recouvrement dans lesquelles le maximum de la répartition de longueur de particules se situe à une longueur de particules comprise entre 3 mm et 8 mm, dans lequel la proportion des particules avec une longueur inférieure à 6 mm dans le matériau de particules des couches de recouvrement se monte à au moins 75 % en poids, notamment au moins 80 % en poids et de préférence au moins 90 % en poids.

4. Procédé selon l'une quelconque des revendications 1 à 3, **caractérisé en ce que** la proportion de liant dans les couches de recouvrement du panneau de particules par rapport à la masse absolument sèche des particules de couche de recouvrement se situe à au moins 10 % en poids, notamment au moins 12 % en poids et de préférence dans la plage de 15 à 25 % en poids.

5. Procédé selon l'une quelconque des revendications 1 à 4, **caractérisé en ce qu'**un panneau de particules dans le matériau de particules duquel la proportion de particules avec une épaisseur inférieure à 0,6 mm se monte à au moins 50 % en poids, notamment au moins 65 % en poids et de préférence au moins 80 % en poids est utilisé.

6. Procédé selon l'une quelconque des revendications 1 à 5, **caractérisé en ce qu'**un panneau de particules dans le matériau de particules duquel la proportion de particules avec une longueur inférieure à 8 mm se monte à au moins 50 % en poids, notamment au moins 65 % en poids et de préférence au moins 85 % en poids est utilisé.

7. Procédé selon l'une quelconque des revendications 1 à 6, **caractérisé en ce qu'**un rouleau avec une force dans la plage de 200 à 1000 N/cm de largeur de panneau, de préférence dans la plage de 450 à 750 N/cm de largeur de panneau est pressé sur la surface large à lisser en tant que corps de lissage.

8. Procédé selon l'une quelconque des revendications 1 à 7, **caractérisé en ce que** la surface large à lisser du panneau en matériau dérivé du bois est polie en plusieurs étapes avant le lissage sans enlèvement de copeaux, dans lequel le dernier polissage est effectué avec une granulométrie de 180 maximum, de préférence de 120 maximum.

9. Procédé selon l'une quelconque des revendications 1 à 8, **caractérisé en ce que** le panneau de particules est déplacé le long d'un outil de polissage, dans lequel la surface large à lisser est polie avant le lissage sans enlèvement de copeaux en plus par au moins un polissage transversal par rapport au sens de déplacement du panneau de particules le long de l'outil de polissage.

10. Procédé selon l'une quelconque des revendications 1 à 9, **caractérisé en ce que** la surface de lissage du corps de lissage est tempérée à une température dans la plage de 150°C à 240°C, de préférence dans la plage de 180°C à 230°C.

11. Procédé selon l'une quelconque des revendications 1 à 10, **caractérisé en ce que** le lissage sans enlèvement de copeaux de la surface large plane polie est effectué par compactage de celle-ci au moyen de rouleaux tempérés à au moins 150°C, de préférence à au moins 180°C, dans lequel les rouleaux sont pressés du haut et du bas contre le panneau de particules.

12. Procédé selon l'une quelconque des revendications 1 à 11, **caractérisé en ce que** la surface de lissage du corps de lissage présente une température d'au moins 100°C, de préférence d'au moins 150°C par frottement entre le corps de lissage et la surface large à lisser.

13. Procédé selon l'une quelconque des revendications 1 à 12, **caractérisé en ce que** la température de la surface de lissage du corps de lissage ou la température de la surface large lissée du panneau de particules est mesurée, que la température mesurée est comparée à une température de consigne pouvant être prédéfinie et que la vitesse relative entre la surface large à lisser et la surface lisse du corps de lissage et/ou la force avec laquelle le corps de lissage est pressé contre la surface large à lisser est commandée en fonction de la température mesurée.

14. Procédé selon l'une quelconque des revendications 1 à 13, **caractérisé en ce que** la surface large à lisser du panneau de particules et/ou la surface de lissage du corps de lissage est mouillée avec de l'eau, une solution et/ou une émulsion avant le lissage.

15. Panneau en matériau dérivé du bois formé d'un panneau de particules qui est pourvu d'un revêtement stratifié brillant (4, 5), **caractérisée en ce que** le panneau de particules présente des couches de répartition d'épaisseur de particules différente, avec une couche centrale (1) dans laquelle le maximum de la répartition d'épaisseur de particules se situe dans la plage de 1,0 mm à 4,0 mm et des couches de recouvrement (2, 3) dans lesquelles le maximum de la répartition d'épaisseur de particules se situe à une épaisseur de particules dans la plage de 0,1 mm à 0,8 mm, dans laquelle la proportion des particules avec une épaisseur inférieure à 0,6 mm dans le matériau de particules des couches de recouvrement (2, 3) se monte à au moins 75 % en poids, notamment au moins 80 % en poids et de préférence au moins 90 % en poids, et que le revêtement stratifié (4, 5) est appliqué en tant que revêtement direct sur une surface large lissée sans enlèvement de copeaux du panneau de particules, dans laquelle le revêtement stratifié (4, 5) présente un degré de brillance d'au moins 105, notamment d'au moins 110 et de préférence d'au moins 115 unités de brillance, mesuré selon ISO 2813 avec une géométrie de mesure à 60°.

16. Panneau en matériau dérivé du bois selon la revendication 15, **caractérisée en ce que** les couches du panneau de particules présentent une répartition de longueur de particules différente, dans laquelle le maximum de la répartition de longueur de particules se situe entre 8 mm et 15 mm dans la couche centrale (1) et le maximum de la répartition de longueur de particules se situe à une longueur de particules comprise entre 3 mm et 8 mm dans les couches de recouvrement (2, 3), et dans laquelle la proportion des particules avec une longueur inférieure à 6 mm dans le matériau de particules des couches de recouvrement (2, 3) se monte à au moins 75 % en poids, notamment au moins 80 % en poids et de préférence au moins 90 % en poids.

17. Panneau en matériau dérivé du bois selon la revendication 15 ou 16, **caractérisée en ce que** la proportion de liant dans les couches de recouvrement (2, 3) du panneau en matériau dérivé du bois par rapport à la masse absolument sèche des particules de couche de recouvrement se situe à au moins 10 % en poids, notamment au moins 12 % en poids et de préférence dans la plage de 15 à 25 % en poids.

18. Panneau en matériau dérivé du bois selon l'une quelconque des revendications 15 à 17, **caractérisée en ce que** la proportion de particules avec une épaisseur inférieure à 0,6 mm dans le matériau de particules du panneau de particules se monte à au moins 50 % en poids, notamment au moins 65 % en poids et de préférence au moins 80 % en poids.

19. Panneau en matériau dérivé du bois selon l'une quelconque des revendications 15 à 18, **caractérisée en ce que** la proportion de particules avec une longueur inférieure à 8 mm dans le matériau de particules du panneau de particules se monte à au moins 50 % en poids, notamment au moins 65 % en poids et de préférence au moins 85 % en poids.
